# EUROPÄISCHE PATENTSCHRIFT

(11) **EP 0 225 547 B1**
(45) Veröffentlichungstag und Bekanntmachung des Hinweises auf die Patenterteilung: **11.07.1990**
(21) Anmeldenummer: 86116459.8
(22) Anmeldetag: 27.11.1986
(51) Int. Cl.: G03G 9/08, B22F 9/28

(54) **Farbige Einkomponententoner und Verfahren zu ihrer Herstellung**
Coloured one component toners and process for their preparation
Toners à un seul composant colorés et procédé de leur préparation

(30) Priorität: 04.12.1985 DE 3542834
(43) Veröffentlichungstag der Anmeldung: 16.06.1987
(73) Patentinhaber: BASF Aktiengesellschaft, 67063 Ludwigshafen (DE)
(72) Erfinder: Ostertag, Werner, Dr., D-6718 Gruenstadt (DE); Czech, Erwin, Dr., D-6843 Biblis (DE); Schmitt, Franz-Ulrich, Dr., D-7016 Gerlingen (DE); Schulze-Hagenest, Detlef, Dr., D-7000 Stuttgart 31 (DE)

(56) Entgegenhaltungen:
- EP-A- 0 048 762
- EP-A- 0 075 346
- EP-A- 0 109 860
- DE-A- 2 829 317
- DE-A- 3 428 121
- DE-C- 500 692
- US-A- 4 238 558

## Beschreibung

Die Erfindung betrifft farbige Einkomponententoner, die im wesentlichen aus einem Magnetpigment, einem Bindemittel auf der Basis eines organischen Polymeren und/oder eines Wachs, einem in dem Bindemittel homogen verteilten Farbstoff oder Farbpigment und weiteren Hilfsstoffen bestehen.

Einkomponententoner sind bekannt. Sie enthalten neben den üblichen Bestandteilen, Bindemittel und Magnetpigment noch H_{f}lfsstoffe, wie Antioxidantien, Zusatzstoffe, auf denen sich eine bestimmte elektrostatische Aufladbarkeit einstellen läßt oder gegebenenfalls auch hydrophobierte Kieselsäure als außen aufzubringendes Fluidisierungsmittel. Mehrfach beschrieben sind insbesondere schwarze Einkomponententoner (u.a. in US-PS 42 70 600). Bei diesen Tonern wird im allgemeinen Magnetit als magnetische Komponente bevorzugt, während Ferrite, Eisenpulver oder Chromdioxid so gut wie nicht eingesetzt werden. Die im Mittel 5 bis 25 µm großen Tonerpartikel finden in einer Vielzahl von reprographischen Techniken zu Druck- und Kopierzwecken Verwendung, beispielsweise auf dem Gebiet der Elektrophotographie (Xerographie), Elektrographie und Magnetographie.

In letzter Zeit besteht jedoch ein zunehmendes Interesse an farbigen Einkomponententonern. Diese unterscheiden sich von den schwarzen dadurch, daß sie neben den obengenannten Bestandteilen noch Farbpigmente oder Farbstoffe enthalten, je nachdem, ob rote, gelbe, blaue oder auch andersfarbige Toner für Kopier- oder Druckzwecke gewünscht sind.

Bei der Zusammenstellung von farbigen Tonern besteht das Problem, daß die verwendeten Magnetpigmente, insbesondere der Magnetit, aber auch die feinteiligen Metallpulver oder das Chromdioxid schwarz und die ebenfalls bekannten Ferrite oder Eisenoxide braun gefärbt sind, so daß bei der Einfärbung derartiger Toner stets trübe, dunkle Mischfarben entstehen. Ein weiteres Problem bei der Entwicklung farbiger Toner ergibt sich aus dem meist sehr hohen Bindemittelbedarf der Farbpigmente. Dies führt dazu, daß die zusätzlich in die Einkomponententonerzusammensetzung eingearbeitete Farbpigmente die Fixiereigenschaften der Tonerpartikel beeinträchtigen.

Es hat nicht an Versuchen gefehlt, diese Nachteile zu beseitigen. So beschreibt die JP-OS 7441/1985 die Entwicklung eines ferrimagnetischen Mischphasenpigmentes ZnO_{X}Fe0₁-ₓFe₂0a, bei dem die dunkle Farbe des Fes0₄ durch ZnFe₂0₄ aufgehellt ist. Das braungelb gefärbte Mischphasensystem läßt allerdings nur die Herstellung ockerfarbener bis rotbrauner Einkomponententoner zu, so daß die hier beschriebenen Toner als Sonderfall ohne Bedeutung für die allgemeine Entwicklung farbiger Toner sind. Ähnliche Vorgehensweisen sind in den JP-OSen 197 047/1984, 6952/1985 und 7438/1985 beschrieben.

In prinzipiell anderer Weise wird gemäß den japanischen Patenten 119 200,159 019,185 737 und 185 738 vorgegangen. Hier wird das Magnetpulver mit einem Überzug einer weißen deckenden Substanz überzogen, um das auf diese Weise maskierte Pigment anschließend in ein angefärbtes oder ein Farbpigment enthaltendes Bindemittel einzuarbeiten. So läßt sich beispielsweise das magnetische Pulver mit einem Titan-Kopplungsagens, wie z.B. mit einem sich hydrolytisch zersetzenden Titanester, behandeln, wobei das Ti0₂-haltige Hydrolyseprodukt sich filmartig auf dem Magnetpigment niederschlägt. Als Magnet-Materialien werden magnetische Metalle, Magnetit, γ·Fe_{z}Os und Ferrite genannt. Nachteil aller nach einem solchen Einkapselungskonzept hergestellten "maskierten Magnetpigmente" ist, daß es in der Praxis nur schwer gelingt, die Magnetpartikel mit homogenen Überzügen zu versehen, und daß die Titan-Hydrolyseprodukte beim Entwässern bei erhöhter Temperatur leicht mit dem Magnetmaterial reagieren und dann braun und dunkel werden. Außerdem ist es bei der bekannten Feuchtigkeitsempfindlichkeit der Systeme von Nachteil, überhaupt mit wasserhaltigen Hydrolyseprodukten zu arbeiten, und schließlich liegt Ti0₂ in einer unerwünschten, optisch aktiven, das Bindemittel schädigende Form vor. In etwas anderer Art wird gemäß der EP-A 75 346 vorgegangen. Die hier beschriebenen Toner bestehen aus sehr kleinen Eisenteilchen, dem sogenannten Kernmaterial, welches mit einer Schicht aus einem Polymer und einem reflektierenden Pigment umhüllt ist, wobei diese Hülle entweder noch einen Farbstoff enthält oder einen solchen als zusätzliche Schicht trägt. Dieser Aufbau ist erforderlich, da die kleinen stark streuenden, dunklen Kerne zuerst mit einer äußeren deckenden Schicht überzogen werden müssen bevor die Farbstoffkomponente aufgetragen und auch zur Wirkung kommen kann.

Ein wesentlicher Nachteil dieses Verfahrens ist seine technische Kompliziertheit sowie der beim Sprühtrocknungsprozeß durch teilweise Oxidation der sehr feinteiligen metallischen Magnetpartikel entstehende Permeabilitätsverlust. Außerdem ist der Toner magnetisch relativ schwach, da der Harzanteil ziemlich hoch sein muß.

Eine weitere Möglichkeit der Herstellung farbiger Toner beruht auf dem Feinstpartikelkonzept. Hier wird versucht, über die Herstellung äußerst kleiner magnetischer Teilchen « 200 A), die wegen ihrer geringen Größe optisch transparent sind und deshalb leichter mit Farb-Pigment abgedeckt werden können, bunte Einkomponententoner zu erzeugen. So beschreibt US-PS 4238558 ein Polymersystem, das mit feinstteiligem Metall oder Metalloxid imprägniert ist und eine nur geringe optische Dichte aufweist, US-PS 4150173 die Herstellung von transparentem metallischem und oxidischem Magnetmaterial auf siliziumhaltigem Trägermaterial und die US-PS 4474866 ein lonenaustauscherharz, in dem kleinste magnetisierbare Teilchen gefangen sind. Abgesehen von der Schwierigkeit in reproduzierbarer Weise feinste Partikel herzustellen ist der Nachteil all dieser Entwicklungen, daß es über das zugrundeliegende Konzept nicht gelingt, die Farbstärke der Magnetpartikel drastisch zu erniedrigen, es wird nur deren Deckvermögen verringert. Außerdem ist die Magnetisierbarkeit stark vermindert, da derartig feinteilige ferro-oder ferrimagnetische Materialien nur noch superparamagnetisch sind. So weisen entsprechende Tonermaterialien nur noch etwa 1/30 der üblichen Magnetisierung auf.

Aufgabe der vorliegenden Erfindung war es daher, farbige Einkomponententoner in aufgehellten Farbtönen bereitzustellen, welche die vorgenannten Nachteile nicht aufweisen. Insbesondere war es Aufgabe der Erfindung, ein Magnetpigment in den angegebenen Einkomponententoner einzuarbeiten, das sich durch hohe Magnetisierbarkeit und sehr geringe Eigenfärbung und Deckkraft auszeichnet. Das Pigment sollte für-Überfärbungen geeignet sein und eine kleine spezifische Oberfläche besitzen, um durch geringen Bindemittelbedarf die Fixiereigenschaften der Tonerpartikel nicht zu beeinträchtigen.

Es wurde nun gefunden, daß farbige Einkomponententoner, welche im wesentlichen aus einem Magnetpigment, einem Bindemittel auf der Basis eines organischen Polymeren und/oder Wachses und einem in dem Bindemittel homogen verteilten Farbstoff oder Farbpigment, sowie weiteren üblichen Hilfsstoffen bestehen, den gestellten Anforderungen genügen, wenn das Magnetpigment aus Eisenpulver mit kugelförmiger bis elliptischer Teilchenform und einer Korngröße zwischen 7 bis 12 J.lm besteht.

In einer vorteilhaften Ausgestaltung des erfindungsgemäßen Einkomponententoners wird das spezielle Eisenpulver in Kombination mit einem Weißpigment aus Titan- und/oder Zinndioxid eingesetzt.

Die Herstellung des besonderen, kugelförmige bis elliptische Teilchenform aufweisenden Eisenpulvers mit einer Korngröße zwischen 7 bis 12 µm ist einfach durchzuführen, beispielsweise gemäß dem deutschen Patent Nr. 500 692. Ein solches Eisenpulver zeigt wegen seiner Form, d.h. dem Fehlen von Ecken und Kanten, eine geringe Streuung und weist eine hohe optische Helligkeit auf. Die Gestalt der Teilchen erlaubt auch das problemlose Einarbeiten in das Bindemittel und bewirkt, daß nahezu kein Abrieb bzw. Verschleiß an den Kopier- und Druckapparaten festzustellen ist. Superparamagnetisches Verhalten ist bei solchen Pulvern nicht zu erwarten und auch bei der Annahme eines gewissen Teilchengrößenspektrums sind gleichbleibende magnetische Eigenschaften der erfindungsgemäßen Einkomponententoner gewährleistet. Zu feinteilige Eisenpulver erscheinen außerdem mit abnehmender Teilchengröße zunehmend dunkler und das Deckvermögen sowie der Bindemittelbedarf nehmen zu. Eine geeignete Auswahl der Größenbereiche ist ohne Schwierigkeiten mit Hilfe eines in der deutschen Patentanmeldung P 34 28 121.5 offenbarten Verfahrens möglich.

In einer besonderen Ausgestaltung der Herstellung der in dem erfindungsgemäßen Einkomponententoner eingesetzten Eisenpulver werden diese Pulver einer nachträglichen reduktiven Behandlung in einer Wasserstoffatmosphäre bei erhöhter Temperatur unterzogen, wodurch die gegebenenfalls auf der Oberfläche vorhandenen Magnetit-Beläge entfernt werden. Dies geschieht üblicherweise bei 250 bis 800_{°}C, insbesondere bei 350 bis 450_{°}C. Damit läßt sich die Helligkeit der Magnetpigmente noch weiter steigern.

Die Herstellung der erfindungsgemäßen farbigen Einkomponententoner wird in an sich bekannter Weise durchgeführt. So werden die Bestandteile, das spezielle Eisenpulver, das Bindemittel, der Farbstoff und/oder das Farbpigment sowie die weiteren Hilfsstoffe durch eine beheizte Walzenmühle, eine Knetvorrichtung, eine Strangpreßvorrichtung oder eine andere Vorrichtung gründlich durchgeknetet, mechanisch gemahlen und gesichtet. Die genannten Stoffe können aber auch in einer Bindemittellösung dispergiert und die Dispersion sprühgetrocknet werden.

Als Bindemittel, welche im Rahmen der Herstellung der erfindungsgemäßen Einkomponententoner eingesetzt werden können, eignen sich Homopolymere und Copolymere von Styrol und dessen Substitutionsprodukten, z.B. Polystyrol, Poly-p-chlorstyrol, Polyvinyltoluol, Styrol/p-Chlorstyrol-Copolymer und StyroINinyltoluol-Copolymer, Styrol/Acrylsäureester-Copolymere, z.B. Styrol/Methylacrylat-Copolymer, Styrol/Ethylacrylat-Copolymer und Styrol/n-Butylacrylat-Copolymer, Styrol/Methacrylsäureester-Copolymere, z.B. Styrol/Methylmethacrylat-Copolymer, Styrol/Ethylmethacrylat-Copolymer und StyroVn-Butylmethacrylat-Copolymer, Copolymere von mehreren verschiedenen, aus Styrol, Acrylsäureestem und Methacrylsäureestern ausgewählten Monomeren, Copolymere von Styrol und anderen ethylenisch ungesättigten Monomeren wie Styrol/Acrylnitril-, StyroINinylmethylether-, Styroi/Butadien, StyrolNinylmethylketon-, Styrol/Acrylnitril/lnden- und StyroUMaleinsäureester-Copolymere und andere Harze wie Polymethylmethacrylat, Polybutylmethacrylat, Polyvinylacetat, Polyester, Polyamide, Epoxidharze, Polyvinylbutyral, Polyacrylsäure, Phenolharze, aliphatische oder alicyclische Kohlenwasserstoffharze, Erdölharz, chloriertes Paraffin- und Carnauba-Wachse. Diese Bindemittel können allein oder in Kombination eingesetzt werden.

Auch bei den Farbstoffen kommen die in der Reprographie bekannten in Frage. Besonders geeignete, in Bindemitteln lösliche Farbmittel sind öllösliche Farbstoffe, die zu der in dem Nachschlagewerk "Colour Index" klassifizierten Gruppe "Solvent Dye" gehören, einige der Dispersionsfarbstoffe, die zu der in diesem Nachschlagewerk klassifizierten Gruppe "Disperse Dye" gehören, und einige der Küpenfarbstoffe, die zu der in diesem Nachschlagewerk klassifizierten Gruppe "Vat Dye" gehören. Beispielhaft seien Kupferphthalocyanid für blau, 3,3'-Dichlorbenzidin, tetrazotiert und gekuppelt auf 2 Mol 2,4-Dimethylacetessiganilid für gelb, 2,4,5-Trichloranilin diazotiert und gekuppelt auf 3-Hydroxy-2-naphthoe- säure-o-toluidid für rot und chloriertes Kupferphthalocyaninpigment für grün genannt. Aber auch andere organische und anorganische Farbpigmente, wie z.B. Ultramarin, Eisenoxide, Sicotane lassen sich mit Erfolg einsetzen. Unter der Bezeichnung Hilfsstoffe werden alle sonstigen Zusätze beim Aufbau der Einkomponententoner zusammengefaßt. So gehören hierzu Antioxidantien, Charge Control Agents, Korrosionsschutzmittel oder Inhibitoren, welche ein Rosten des Eisenpulvers verhindern. Sie sind die bei der Herstellung von Einkomponententonern üblicherweise verwendeten. Auch der Zusatz von Weißpigmenten ist an sich bekannt. Seine Wirkung in den erfindungsgemäßen farbigen Einkomponententonern ist zum einen die weitere Aufhellung der pigmentierten Toner und zum anderen die Verringerung der elektrischen Leitfähigkeit der Toner, welche aufgrund des vorhandenen Eisenpulvers eher zu hoch ist. Das bevorzugte Weißpigment ist Titandioxid in der Rutilmodifikation, d.h. in einer Form, welche optisch weitgehend inaktiv ist.

Der Anteil der einzel_{R}en Bestandteile in der Zusammensetzung der erfindungsgemäßen Einkomponententoner beträgt im allgemeinen 10 bis 50 Gew.-% Bindemittel, 20 bis 60 Gew.-% Magnetpigment, 1 bis 9 Gew.-% Farbpigment oder Farbstoffe und 1 bis 30 Gew.-% an Hilfsstoffen.

Die erfindungsgemäßen farbigen Einkomponententoner zeichnen sich durch sehr gute, brillante Farbtöne und mit einer sehr guten Fixierbarkeit aus.

Die Erfindung sei anhand folgender Beispiele im Vergleich zum Stand der Technik näher erläutert.

### Beispiel 1

### a) Herstellung von Eisenpulver A

Entsprechend den im deutschen Patent No. 5 00 692 auf Seite 1 dargelegten Bedingungen wird Eisenpentacarbonyl in einem beheizten Raumzersetzer, der mit Ammoniak geflutet ist, bei 250_{°}C Wandtemperatur eingedüst und zersetzt. Hierbei entsteht neben Kohlenmonoxid ein metallisches Pulver, das im Komgrößenbereich von 2 bis 12 µm bei einer mittleren Korngröße von 6,4 µm anfällt. Charakteristisch für das entstandene Eisenpulver ist die Teilchenform, wie aus der rasterelektronenmikroskopischen Aufnahme des Pulvers (Fig. 1), sowie der des Querschnittes eines Teilchens (Fig. 2) ersichtlich. In seiner chemischen Zusammensetzung besteht das Eisenpulver aus 97,5 Gew.-% Eisen, 0,9 Gew.-% Kohlenstoff, 1 Gew.-% Sauerstoff und 0,6 Gew.-% Stickstoff.

### b) Herstellung von Eisenpulver B

Das Eisenpulver A wird im Wasserstoffstrom bei 450_{°}C erhitzt und abgekühlt. Die erhaltenen Eisenpartikel sind bis auf geringe Restmengen von Kohlenstoff, Sauerstoff und Stickstoff befreit. Die Analyse zeigt: 99,7 Gew.-% Eisen, 0,06 Gew.-% Kohlenstoff, 0,2 Gew.-% Sauerstoff und 0,04 Gew.-% Stickstoff. Die in Figur 2 dargestellte "Zwiebelstruktur" das Eisenpulvers A ist beim Eisenpulver B nicht mehr vorhanden, die Kugelform bleibt aber erhalten.

### c) Herstellung von Eisenpulver C

Eine bevorzugte Korngrößenfraktion wird durch Windsichten hergestellt. In einem Vorlagegefäß werden 500 g des unter A beschriebenen Eisenpulvers vorgelegt und mittels eines Stickstoffstromes in einen Zyklon mit einem Durchmesser von 65,0 mm überführt. Die erhaltene gröbere Fraktion wird in 60 %iger Ausbeute erhalten, die Eisenpartikel haben Korngrößen zwischen 7 und 12 µm, mit einer mittleren Korngröße von 8,2 jim. In ihrer chemischen Zusammensetzung unterscheiden sich die Partikel im Rahmen der Fehlergrenzen nicht von Eisenpulver A.

Zur weiteren Charakterisierung der unter a, b und c dargestellten Eisenpulver sind in Tabelle 1 Magnetwerte und BET-Oberflächen, gemessen nach DIN 66131, Absatz 6.5 sowie die Ergebnisse der Helligkeits- und Transparenzmessungen aufgeführt. Zum Vergleich werden die Meßergebnisse eines für diesen Zwecke kommerziell genutzten y-Eisenoxids und eines solchen Magnetits gegenübergestellt.

Die Magnetwerte wurden in einem homogenen Magnetfeld von 800 kA/m mit einem Schwingmagnetometer bestimmt.

Die Helligkeitsmessungen erfolgten mit einem Hunter-Lab-Meßgerät, Typ D 25-9 (Hunter Associates Inc., Fairfax, Virginia, USA) an glatten, deckend beschichteten Eisenpulver-Lackschichten mit einer Pigmentierung von jeweils 75 Gew.-% Eisenpulvergehalt nach der CIELAB-Meßmethode. Gemäß DIN 6174 wurde die Transparenz durch Messung der Helligkeit L^{*} von Lackschichten von 100 µ Dicke, die mit jeweils 10 Gew.-% Eisenpulvergehalt pigmentiert waren, über weißem und schwarzem Untergrund ermittelt. Je größer die Differenz _{A} L zwischen den gemessenen Helligkeitswerten ist, desto transparenter ist das Pigment. Gemäß DIN 6174 sind die Farbmaßzahlen L^{*}, a^{*} und b^{*} aus den Normfarbwerten bestimmbar. Die Chroma C_{ab}^{*} ist definiert als der Farbwinkel H_{ab} nach

### Beispiel 2

a) In einem Metallgefäß wurden 10 g Carnauba-Wachs auf 140_{°}C erhitzt. Nach Hinzufügen von 0,3 g eines handelsüblichen Antioxidationsmittel wurden weitere 44 g Camauba-Wachs geschmolzen. In die Schmelze wurden 36 g Titandioxid (Rutilstruktur) zugegeben und unter Rühren dispergiert. Danach wurden 20 g eines 1:1-Copolymerisates aus Vinylacetat und Ethylen, 90 g des in Beispiel 1 a beschriebenen Eisenpulvers und zuletzt 10 g eines blauen Kupferphthalocyaninpigmentes innig mit der Schmelze vermischt. Nach 2 1/2 Stunden Dispergieren bei 120_{°}C wurde das Gemisch ausgegossen und die erhaltenen Chips vorzerkleinert. Nach Mahlung in einer Analysenmühle wurde durch Sieben eine Fraktion kleiner als 25 J.lm gewonnen. Für Kopierversuche wurde das blaue Tonerpulver mit 2 Gew.-% hydrophobierter Kieselsäure mit einem Mischer innig vermengt. Der blaue Toner wurde einem Kopiertest mit einem Panoly-E-102-Kopiergerät der Firma Olympus/Japan unterworfen. Die Kopien waren scharf, auf Flächen sehr gut deckend und hellblau. Der Toner war auf Normalpapier sehr gut fixierbar. Die Charakterisierung des Toners ist in Tabelle 2 zusammengestellt.
b) Gemäß Beispiel 2a wurde 440 g Camauba-Wachs, 360 g Rutil, 3,0 g Antioxidatinsmittel, 200 g des in Beispiel 2a beschriebenen Copolymerisates, 100 g des Kupferphthalocyaninpigmentes und 900 g des in Beispiel 1b beschriebenen Eisenpulvers bei 120_{°}C 2 1/2 Stunden dispergiert. Das erkaltete in Chips anfallende Rohprodukt wurde vorzerkleinert und in einer Fließbettgegenstrahlmühle mit Sichterrad in einen Korngrößenbereich kleiner 25 µm gemahlen. Der Feinanteil von kleiner 5 µm wurde durch Windsichten abgetrennt. Die Fraktion mit Korngrößen zwischen 5 und 25 µm wurden mit 1,5 Gew.-% hydrophobierter Kieselsäure in einem Mischer innig vermengt.
Dieser Toner wurde einem Kopiertest mit einem Panoly-E-102-Kopiergerät unterworfen. Er lieferte brillante hellblaue, scharfe Kopien, die auf Flächen gleichmäßig und gut deckend waren. Der blaue Toner war sehr gut auf dem Papier fixierbar. Die Charakterisierung ist in Tabelle 2 zusammengefaßt.
c) In der Weise wie in den Beispieln 2a und 2b wurden 44 g Carnauba-Wachs, 0,3 g Antioxidationsmittel, 20 g Copolymerisat aus Vinylacetat und Ethylen, 36 g Rutil, 10 g Kupferphthalocyaninpigment und 90 g des in Beispiel 1c beschriebenen Eisenpulvers dispergiert. Nach Mahlung . gemäß Beispiel 2a und Belegung mit 2 Gew.-% hydrophobierter Kieselsäure wurden Kopiertests mit einem Panoly-E-102-Kopiergerät vorgenommen. Die Kopien waren ausgzeichnet scharf und wie in Beispiel 2b brillant hellblau, die Flächen waren gleichmäßig und deckend. Der Toner war sehr gut auf dem Papier fixiert. Die Ergebnisse der Charakterisierung sind in Tabelle 2 zusammengefaßt.
d) Um die Farbwerte beurteilen zu können, wurde eine eisenfreie Tonerzusammensetzung in analoger Zusammensetzung hergestellt: 134 g Carnauba-Wachs, 20 g des Copolymerisates aus Vinylacetat und Ethylen, 36 g Rutil und 10 g des Kupferphthalocyaninpigmentes mit 0,3 g Antioxidationsmittel wurden schmelzdispergiert und nach dem Erkalten gemahlen. Eine vollabdeckende, glatte Tonerschicht diente als Vergleich zu den Farbmessungen der Toner der Beispiele 2a, 2b und 2c. Die Meßergebnisse sind in Tabelle 2 zusammengefaßt.

Die Magnetwerte wurden in einem homogenen Magnetfeld von 16O kA/m mit einem Schwingmagnetometer gemessen.

Zur Bestimmung der spezifischen Leitfähigkeit wurde das Tonerpulver in einer hochisolierten Tablettenpresse bei einem Druck von 10 bar bei Raumtemperatur zusammengepreßt, die Fläche und Dicke des Preßlings wurden bestimmt. Über Goldkontakte wurde eine Spannung von 100 V an den Tonerpreßling angelegt, dann wurde der Stromfluß gemessen. Aus den gemessenen Daten errechnet sich die spezifische Leitfähigkeit nach wobei die Dicke des Preßlings, q der Querschnitt des Preßlings, U die Spannung und J die Stromstärke bedeuten.

Die Farbwerte wurden wie angegeben an verpreßtem Tonermaterial (bei 2 bar) bestimmt. Zum Vergleich sind die Meßergebnisse an einem Toner, welcher nicht das spezielle Eisenpulver enthält, gegenübergestellt. Außerdem wurden zum Vergleich Toner hergestellt, welche als Magnetpigment kommerziellen Magnetit und Maghemit (y-Fe₂0a) enthalten. Die Farbwerte werden in Tabelle 2 zum Vergleich mitaufgeführt.

Die Fixierbarkeit wird durch Andrücken eines handelsüblichen Klebestreifens (Tesafilm) auf die Kopie und anschließend Abziehen des Streifens überprüft.

### Beispiel 3

Es wurde wie in Beispiel 2a beschrieben verfahren, jedoch wurden anstelle des Titandioxids folgende Mengen anderer Hilfsstoffe eingesetzt:
(a) 36,g Zinndioxid
(b) 18 g Titandioxid und 18 g Zinkoxid
(c) 18 g Titandioxid und 18 g Sicorin (Zinksalz der o-Nitrophthalsäure)
(d) 18 g Titandioxid, 6 g Zinkoxid, 6 g Zinkborat und 6 g Sicorin

Die Magnet- und Farbwerte sowie die spezifischen Leitfähigkeiten sind in Tabelle 3 zusammengefaßt und dem nicht magnetischen blauen Toner gemäß Beispiel 2d gegenübergestellt.

Die Helligkeit (L^{*}) der Toner in Beispiel 3a bis 3d sind geringer als bei den Tonern, die ausschließlich Titandioxid enthalten, so daß ein tief blauer Farbeindruck resultiert. Die Kopien zeigen eine dunkelblaue Farbe, die denen eines blauen Kugelschreibers sehr ähnlich ist.

### Beispiel 4

Es wurde wie in Beispiel 2a beschrieben verfahren, jedoch wurden anstelle des brauen Kupferphthalocyaninpigments folgende Farbpigmente eingesetzt:
a) 3,3'-Dichlorbenzidin, tetrazotiert und gekuppelt auf 2 Mol 2,4-Dimethylacetessiganilid
b) 2,4,5-Trichloranilin diazotiert und gekuppelt auf 3-Hydroxy-2-naphthoesäure-o-toluidid
c) chloriertes Kupferphthalocyaninpigment

Die entsprechenden Meßwerte sind in Tabelle 4 angegeben.

Ein Kopiertest, der mit einem Panoly-E-102-Kopiergerät durchgeführt wurde, ergab scharfe pastellartige gelbe, rote und grüne Kopien mit ausgezeichneter Fixierbarkeit.

### Beispiel 5

Gemäß Beispiel 2a wurden 10 g Kupferphthalocyaninpigment, 90 g Eisenpulver nach Beispiel 1b, 36 g Titandioxid und 0,3 g- Antioxidationsmittel bei 150_{°}C in 64 g Copolymeren aus Styrol und Ethylhexylacrylat dispergiert. Wie in Beispiel 2 wurde eine vollabdeckende Tonertablette verpreßt (2 bar) und die Farbwerte gemessen. Zum Vergleich wurden die Farbwerte der Beispiele 2b und 2d gegenübergestellt, das das gleiche Magnetpigment bzw. kein Magnetpigment enthielt.

### Beispiel 6

In einer Blechdose von 1 I Inhalt wurden 80 g Carnauba-Wachs bei 100_{°}C unter Rühren geschmolzen. Durch Zugabe von 0,3 g Antioxidationsmittel und 20 g eines Copolymerisates an Vinylacetat und Ethylen entstand ein dickflüssiger Brei. Danach wurden nacheinander 90 g des in Beispiel 1b beschriebenen Eisenpulvers, 10 g eines Kupferphthalocyaninpigmentes in kleinen Portionen zugegeben und eingerührt. Bei 120_{°}C wurde die zähe Mischung 2 1/2 Stunden mit einem Ankerrührer dispergiert. Das erkaltete in Chips anfallende Produkt wurde in einer Analysenmühle gemahlen und eine Siebfraktion kleiner als 25 µm hergestellt. Es wurden folgende Meßwerte bestimmt.

Der dunkelblaue Einkomponententoner wurde einem Kopiertest mit einem Panoly-E-102-Kopiergerät unterworfen. Die Kopien sind scharf, auf Flächen gut deckend und auf Normalpapier sehr gut fixierbar.

## Patentansprüche

1. Farbiger Einkomponententoner, im wesentlichen bestehend aus einem Magnetpigment, einem Bindemittel auf der Basis eines organischen Polymeren und/oder Wachses und einem in dem Bindemittel homogen verteilten Farbstoff oder Farbpigment, sowie weiteren üblichen Hilfsstoffen, dadurch gekennzeichnet, daß das Magnetpigment aus Eisenpulver mit kugelförmiger bis elliptischer Teilchenform und einer Korngröße zwischen 7 und 12 µm besteht.

2. Farbiger Einkomponententoner gemäß Anspruch 1, dadurch gekennzeichnet, daß das Eisenpulver durch thermische Zersetzung von Eisenpentacarbonyl-Dampf in Gegenwart von Ammoniak und Inertgas hergestellt wird und 0,5 bis 1,0% C, 0,5 bis 1,0% N und 0,3 bis 1,2% O enthält.

3. Farbiger Einkomponententoner gemäß Anspruch 2, dadurch gekennzeichnet, daß das Eisenpulver einer anschließenden Wasserstoffreduktion bei einer Temperatur zwischen 250 und 800°C unterworfen wird und 0,03 bis 1,0% C, 0,03 bis 0,1% N und 0,1 bis 0,25% O enthält.

4. Farbiger Einkomponententoner gemäß Anspruch 1, dadurch gekennzeichnet, daß die Hilfsstoffe zumindest teilweise aus Titandioxid und/oder Zinndioxid bestehen.

5. Farbiger Einkomponententoner gemäß Anspruch 1, dadurch gekennzeichnet, daß die Hilfsstoffe zumindest teilweise aus Inhibitoren oder korrosionshemmenden Pigmenten bestehen.

## Claims

1. A colored single-component toner consisting essentially of a magnetic pigment, a binder based on an organic polymer and/or wax, a dye or colored pigment homogeneously dispersed in the binder, and other conventional assistants, wherein the magnetic pigment consists of iron powder having a spherical or elliptical particle shape and a particle size of from 2 to 12 µm.

2. A colored single-component toner as claimed in claim 1, wherein the iron powder is prepared by thermal decomposition of iron pentacarbonyl vapor in the presence of ammonia and inert gas and contains 0.5 -1.0% of C, 0.5 -1.0% of N and 0.3 -1.2% of O.

3. A colored single-component toner as claimed in claim 2, wherein the iron powder is subjected to subsequent reduction with hydrogen at from 250 to 800°C and contains 0.03 - 1.0% of C, 0.03 - 0.1% of N and 0.1 - 0.25% of O.

4. A colored single-component toner as claimed in claim 1, wherein at least some of the assistants are titanium oxide or tin dioxide.

5. A colored single-component toner as claimed in claim 1, wherein at least some of the assistants are inhibitors or corrosion-inhibiting pigments.

## Revendications

1. Toner coloré à un composant, essentiellement constitué d'un pigment magnétique, d'un liant, à base d'une cire et/ou d'un polymère organique et d'un pigment coloré ou colorant ou d'un colorant réparti de manière homogène dans le liant, comme aussi d'adjuvants complémentaires habituels, caractérisé en ce que le pigment magnétique se compose d'une poudre de fer dont les particules ont une forme sphérique à elliptique et un calibre qui fluctue de 7 à 12 lim.

2. Toner coloré à un composant suivant la revendication 1, caractérisé en ce que l'on prépare la poudre de fer par décomposition thermique d'une vapeur de fer-pentacarbonyle en présence d'ammoniac et d'un gaz inerte et la poudre contient de 0,5 à 1,0% de carbone, de 0,5 à 1,0% d'azote et de 0,3 à 1,2% d'oxygène.

3. Toner coloré à un composant suivant la revendication 2, caractérisé en ce que l'on soumet la poudre de fer à une réduction à l'hydrogène subséquente à une température de 250 à 800_{°}C et la poudre contient 0,03 à 1,0% de carbone, 0,03 à 0,1% d'azote et 0,1 à 0,25% d'oxygène.

4. Toner coloré à un composant suivant la revendication 1, caractérisé en ce que les adjuvants se composent au moins partiellement de bioxyde de titane et/ou de bioxyde d'étain.

5. Toner coloré à un composant suivant la revendication 1, caractérisé en ce que les adjuvants se composent au moins partiellement d'inhibiteurs ou de pigments empêchant la corrosion.
